# EUROPÄISCHE PATENTSCHRIFT

(11) **EP 0 874 073 B1**
(45) Veröffentlichungstag und Bekanntmachung des Hinweises auf die Patenterteilung: **10.09.2003**
(21) Anmeldenummer: 98107071.7
(22) Anmeldetag: 17.04.1998
(51) Int. Cl.: D03D 27/00, A47L 13/16

(54) **Gasstrom-Filterelement**
Element for the filtration of gas-flows
Element de filtrage de flux gazeux

(30) Priorität: 26.04.1997 DE 19717764
(43) Veröffentlichungstag der Anmeldung: 28.10.1998
(73) Patentinhaber: Stuhler, Josef, 87509 Immenstadt (DE); Schmitt, Peter, 86836 Untermeitingen (DE); Schönfelder, Günther, Dr. med., 87509 Immenstadt (DE)
(72) Erfinder: Stuhler, Josef, 87509 Immenstadt (DE); Schmitt, Peter, 86836 Untermeitingen (DE); Schönfelder, Günther, Dr. med., 87509 Immenstadt (DE)
(74) Vertreter: Vetter, Ewald Otto, Dipl.-Ing.

(56) Entgegenhaltungen:
- DE-A- 19 510 676
- DE-U- 29 613 983
- GB-A- 607 816

## Beschreibung

Die Erfindung betrifft ein Gasstrom-Filterelement gemäß dem Oberbegriff von Anspruch 1.

Ein Viskoseplüsch dieser Art ist aus der DE-A-195 10 676 bekannt. Er enthält ein Gewebe als Grundware und darauf eine Flordecke. Die Grundware ist so beschaffen, daß sie als Scheuermaterial verwendet werden kann. Die Grundware kann gestrickt oder gewebt sein. In der DE-U-296 13 983 wird vorgeschlagen, als Grundware Gewirke oder Maschenware anstatt Gewebe zu verwenden. Aus der GB-A-607 816 ist es bekannt, daß aus Viskose hergestellter Velour Farbdefekte aufweisen kann, welche durch Unregelmäßigkeiten in der Querschnittsform der Filamente entstehen. Die Querschnittsform der Filamente ist von der Querschnittsform der Düsenöffnungen abhängig, durch welche das Viskosematerial zur Bildung der Filamente hindurchgepreßt wird.

Die Erfindung betrifft ein Gasstrom-Filterelement bestehend aus einem Plüsch aus Viskose, die aus 100% Zellulose besteht und in der Lage ist, ohne Tenside die Oberflächenspannung von Flüssigkeiten, insbesondere von Wasser, zu reduzieren. Ohne eine solche Reduzierung der Oberflächenspannung perlen die Wassertropfen von Oberflächen ab ohne sich breitflächig miteinander zu vernetzen. Erst durch Reduzierung der Oberflächenspannung des Wassers kann der Wassertropfen eine Oberfläche großflächig benetzen und darauf vorhandene Schmutzpartikel lösen.

Durch die Erfindung soll die Aufgabe gelöst werden, ein Gasstrom-Filterelement bestehend aus einem Viskoseplüsch zu schaffen, mit welchem ohne chemische Mittel die Anordnung der Moleküle von Flüssigkeiten zueinander stark verändert wird, insbesondere die Oberflächenspannung von natürlichem Wasser stark reduziert werden kann; und ebenfalls ohne jegliche chemische Mittel Gasströme sehr gut gereinigt und desinfiziert und anschließend der Viskoseplüsch selbst wieder sehr gut und leicht gereinigt werden kann, ebenfalls ohne daß hierzu chemische Mittel erforderlich sind. Die Reinigung mit dem Viskoseplüsch soll so gut sein, daß auch Mikroorganismen entsorgt werden.

Diese Aufgabe wird gemäß der Erfindung durch die Kombination der Merkmale von Anspruch 1 gelöst.

Weitere Merkmale der Erfindung sind in den Unteransprüchen enthalten.

Der Viskoseplüsch enthält ein Gewebe aus Kettfäden und Schußfäden sowie Flor-Fäden, die in das Gewebe eingewebt sind und sich quer zum Gewebe aus ihm herauserstrecken. Die Flor-Fäden werden auch als "Polfäden" bezeichnet. Die Kettfäden bestehen aus Viskose-Stapelfasergarn, die Schußfäden bestehen aus Viskose, vorzugsweise Viskose Modal, und die Flor-Fäden bestehen aus Viskose Filament.

Gemäß einer bevorzugten Ausführungsform bestehen die Kettfäden aus 250-dtex, 2-fach, (Nm 40/2)-Viskose-Stapelfasergarn (Nm = Nummern-metrisch) in einer Webdichte von 16,8 Fd/cm; die Schußfäden bestehen aus 500-dtex, (Nm 20/1)-Viskose Modal in einer Webdichte von 18 Fd/cm; die Flor-Fäden oder Polfäden bestehen aus Viskose-Filament-330-dtex-f30 und haben eine Polfadenhöhe von ungefähr 7,5 mm. In dieser bevorzugten Ausführungsform besteht der Viskoseplüsch aus 20 % Viskose-Stapelfasergarn der Kettfäden, 21 % Viskose Modal der Schußfäden, und 59 % Viskose-Filament der Flor-Fäden.

Ebenfalls als bevorzugte Ausführungsform sind die Schußfäden gefärbt, beispielsweise in den Farben rot, gelb, grün oder blau, während die Kettfäden und die Flor-Fäden in ihrer Naturfarbe belassen werden. Eine andere Farbe der Flor-Fäden als die Farbe der Kettfäden oder der Schußfäden hat den Vorteil, daß ein sauber gewaschener Viskoseplüsch eine andere Farbe zeigt, als ein verschmutzer Viskoseplüsch, so daß der Benutzer anhand der Farberscheinung des Viskoseplüsch seine Reinheit erkennen kann.

Die verwendeten Abkürzungen haben folgende Bedeutung:

Bei dem Viskose-Stapelfasergarn der Kettfäden bedeuten "40/2", daß das Stapelfasergarn aus zwei miteinander verarbeiteten Fasern besteht und daß 40 m dieses Stapelfasergarns 1 Gramm wiegen. "16,8 Fd/cm" bedeuten, daß 16,8 Kettfäden pro Zentimeter nebeneinander angeordnet sind.

Bei den Schußfäden bedeuten "20/1", daß der Schußfaden aus einem Einzelfaden besteht, und daß 20 m des Schußfadens 1 Gramm wiegen. "18 Fd/cm" bedeuten, daß 18 Schußfäden pro Zentimeter nebeneinander angeordnet sind.

Bei den Flor-Fäden bedeuten "330 dtex", daß 10.000 m des Viskose-Filament Garns 330 Gramm wiegen. "f30" bedeutet, daß das Filament-Garn aus 30 Einzelfilamenten besteht und daß der Faserquerschnitt eckig ist.

Für die Schußfäden kann anstelle von Viskose-Modal auch ein anderes Viskose-Material verwendet werden.

Das Viskose-Material von Kettfäden, Schußfäden und Flor-Fäden ist ein reines Naturprodukt aus 100 % Zellulose.

Gemäß abgewandelten Ausführungsformen kann der Viskoseplüsch 15 % bis 25 % Viskose-Stapelfasergarn als Kettfäden; 16 % bis 26 % Viskose, vorzugsweise Viskose-Modal, als Schußfäden, und 49 % bis 69 % Viskose-Filament als Flor-Fäden bestehen.

Die Kettfäden können aus 500-dtex, 2-fach, (Nm 20/2) bis 167-dtex, 2-fach, (Nm 60/2) Viskose-Stapelfasergarn bestehen, bei einer Einstellung im Bereich zwischen 12 Fd/cm und 20 Fd/cm.

Die Schußfäden können aus 1000-dtex (Nm 10/1) bis 250-dtex (Nm 40/1) Viskose, vorzugsweise Viskose-Modal, bestehen und eine Einstellung von 12 Fd/cm bis 24 Fd/cm haben.

Die Flor-Fäden oder Polfäden können aus Viskose-Filament im Bereich von 50 dtex bis 1000 dtex und im Bereich von f20 bis f90 liegen.

Das Gewicht des Viskoseplüsch liegt vorzugsweise bei ungefähr 620 g je laufender Meter, bei einer Breite von 1,40 m. Der Viskoseplüsch ist gewaschen und fixiert und der Flor ist gelegt.

Die große Vielzahl von Flor-Fäden bilden zwischen sich Kapillar-Kanäle, in welche in Fadenlängsrichtung Flüssigkeit und Schmutzpartikel sowie Bakterien und Viren durch Kapillarkräfte eingesaugt werden, wenn der Viskoseplüsch feucht oder insbesondere wenn er leicht naß ist. Die Kapillarwirkungen gehen weitgehend verloren, wenn der Viskoseplüsch in Wasser eingetaucht wird. Dadurch gibt der Viskoseplüsch beim Eintauchen in Wasser sein vorher zwischen die Flor-Fäden eingesauges Wasser und eingesaugte Schmutzpartikel und Mikroorganismen wieder ab. Sowohl für das Aufnehmen von Wasser oder anderen Flüssigkeiten, Schmutzpartikeln, und sämtliche Mikroorganismen durch die genannten Kapillarkräfte als auch für das anschließende Abgeben dieser Flüssigkeit, Schmutzpartikeln, und sämtliche Mikroorganismen beim Eintauchen des Viskoseplüsch in Wasser oder beim Spülen des Viskoseplüsch mit Wasser sind keine chemischen Reinigungsmittel erforderlich. Nach dem Reinigen und Auswringen des Viskoseplüsch hat er wieder seine Kapillarwirkung und kann erneut benutzt werden.

Die Erfindung ist das Ergebnis der Beobachtung, wie die Natur Pflanzen und deren Blätter automatisch reinigt, ohne daß Tenside zur Reduzierung ihrer Oberflächenspannung erforderlich sind. Für die genannte Kapillarwirkung zwischen den Flor-Fäden gemäß der Erfindung ist es Voraussetzung, daß die Viskose-Filamente dieser Flor-Fäden an ihrem Umfang eine Vielzahl von in Fadenlängsrichtung sich über die gesamte Fadenlänge erstreckenden Längsrillen haben.

### Wirkungen und Vorteile der Erfindung:

Das Anwendungsgebiet des Filterelements gemäß der Erfindung, ohne daß chemische Reinigungsmittel oder andere chemische Zusätze erforderlich sind, ist seine Verwendung als Filter in Gasströmen, beispielsweise in der Abluft von Lackieranlagen bei der Lackierung von Gegenständen, in Gebäude-Klimaanlagen, als Kraftfahrzeug-Frischluftfilter für den Fahrgastraum vön Kraftfahrzeugen, und in Gas- oder Luftströmen jeder Art von Industrieanlagen.

Nach der Benutzung muß der Viskoseplüsch gereinigt werden. Auch dazu sind keinerlei chemische Reinigungsmittel oder andere chemische Zusätze erforderlich. Es genügt, den Viskoseplüsch im Wasser einzutauchen oder mit Wasser abzuspülen und leicht in sich zu reiben. Dabei reduziert er seine Kapillarwirkung und damit auch seine Kapillarkräfte so weit, daß er die zuvor beim Reinigungsvorgang oder beim Filtervorgang aufgenommene Feuchtigkeit, Schmutzpartikel, und sämtliche Mikroorganismen vollständig an das ihn umgebende Wasser abgibt und nach kurzer Zeit sehr sauber ist, ohne daß chemische Reinigungsmitel oder andere chemische Zusatzstoffe erforderlich sind.

Die Erfindung wird im folgenden mit Bezug auf die Zeichnungen anhand einer bevorzugten Ausführungsform als Beispiel beschrieben. In den Zeichnungen zeigen
- Fig. 1: schematisch und unmaßstäblich vergrößert einen Ausschnitt eines Filterelements nach der Erfindung aus Plüsch, welcher aus 100 % Viskose hergestellt ist,
- Fig. 2: schematisch und unmaßstäblich einen doppelseitigen Plüsch,
- Fig. 3: unmaßstäblich zwei Flor-Fäden des Viskoseplüsch gemäß der Erfindung zur Erklärung einer Kapillarwirkung zwischen diesen Fäden,
- Fig. 4: schematisch und unmaßstäblich Querschnittsansichten von zwei benachbarten Flor-Fäden des Viskoseplüsch nach der Erfindung.

Der Viskoseplüsch gemäß der Erfindung besteht aus Kettfäden 2, Schußfäden 4 und dazwischen eingewebten Flor-Fäden oder Polfäden 6. Die Flor-Fäden 6 erstrecken sich nach einer Seite quer von dem Gewebe weg, welches von den Kettfäden 2 und den Schußfäden 4 gebildet ist. Ein doppelseitiger Plüsch kann auf einfache Weise durch zwei Rücken an Rücken zueinander angeordnete Plüschtücher 8 von Fig. 1 gebildet werden, wie dies in Fig. 2 dargestellt ist.

Fig. 3 zeigt zwei benachbarte Flor-Fäden 6, welche zwischen sich in Fädenlängsrichtung einen Kapillarkanal 12 bilden. Die im Kapillarkanal 12 entstehenden Kapillarkräfte saugen in Richtung von ihrem freien Ende 14 zu ihrem an den Kettfäden 2 und Schußfäden 4 befestigten inneren Ende 16 Fremdstoffe 18, insbesondere Flüssigkeit, Schmutzpartikel, sämtliche Mikroorganismen, wenn der Viskoseplüsch 8 feucht ist, insbesondere jedoch wenn er leicht naß ist. Wenn der Viskoseplüsch 8 im Wasser eingetaucht oder mit Wasser abgespült wird, verliert er seine Kapillarkräfte und die Fremdstoffe 18 fallen aus den Kapillarkanälen, ohne daß zusätzliche Mittel, beispielsweise chemische Reinigungsmittel oder Lösemittel erforderlich sind.

Die Oberflächen der Kettfäden 2, der Schußfäden 4 und der Flor-Fäden 6 sind sehr glatt, so daß die Fremdstoffe 18 an ihnen abrutschen können und zwischen diesen Fäden 2, 4 und 6 einerseits und den Fremdstoffen 18 keine starken Adhäsionskräfte entstehen können.

Die Flor-Fäden 6 müssen über ihre gesamte Länge in Längsrichtung sich erstreckende Längsnuten 20 haben. Dadurch wird die Kapillarwirkung in den Kapillarkanälen 12 verstärkt. Die Längsnuten 20 haben im Querschnitt gesehen vorzugsweise einen bogenförmigen Nutgrund. Die Flor-Fäden 6 haben eine Vieleck-Querschnittsform. Die Flor-Fäden 6 sind vorzugsweise W-förmig in die Schußfäden 4 eingebunden.

Die Kettfäden 2, die Schußfäden 4 und insbesondere die Flor-Fäden 6 mit den Längsnuten 20 bilden zusammen eine riesige Oberfläche aus 100 % pflanzlichem Rohstoff, die viele tausendmal größer ist als die Oberfläche eines solchen Viskoseplüsch-elements über seine Außenkanten gemessen.

Die Flor-Fäden 6 bestehen aus natürlicher Viskose. Die Kettfäden 2 und die Schußfäden 4 können aus künstlicher Viskose bestehen, sie bestehen jedoch vorzugsweise ebenfalls aus natürlicher Viskose.

## Patentansprüche

1. Gasstrom-Filterelement, **dadurch gekennzeichnet, daß** es aus Viskoseplüsch besteht, enthaltend ein Gewebe aus Kettfäden (2) aus Viskose und Schußfäden (4) aus Viskose, gerade Flor-Fäden (6) aus Viskose, die in das Gewebe aus Kettfäden und Schußfäden eingewebt sind und sich quer zum Gewebe aus ihm herausstrecken;wobei
die Flor-Fäden (6) aus Viskose-Filament bestehen, die Viskose zu 100% aus Zellulose besteht, und die FlorFäden (6) öhne chemische Mittel zu enthalten die Natürliche Eigenschaft haben, die Oberflächenspannung von Wasser stark zu reduzieren:
wobei die Flor-Fäden (6) an ihrer Oberfläche Längsrillen (20) haben, die sich über ihre gesamte Länge erstrecken, und die Längsrillen (20) derart gestaltet sind und die Flor-Fäden (6) eine solche Größe haben und mit einem solchen Abstand voneinander angeordnet sind, daß die Längsrillen (20) von benachbarten Flor-Fäden (6) miteinander Kapillarkanäle (12) zum Ansaugen von Flüssigkeit und anderen Fremdstoffen (18) durch Kapillarkräfte bilden.

2. Gasstrom-Filterelement nach Anspruch 1,
**dadurch gekennzeichnet,**
**daß** die Kettfäden (2) aus Viskose-Stapelfasergarn bestehen.

3. Gasstrom-Filterelement nach Anspruch 1 oder 2,
**dadurch gekennzeichnet,**
**daß** die Schußfäden (4) aus Viskose-Modal bestehen.

4. Gasstrom-Filterelement nach einem der vorhergehenden Ansprüche,
**dadurch gekennzeichnet,**
**daß** er aus 15 % bis 25 %, vorzugsweise 20 %, Viskose-Stapelfasergarn der Kettfäden, 16 % bis 26 %, vorzugsweise 21 %, Viskose-Modal der Schußfäden, und 49 % bis 69 %, vorzugsweise 59 %, Viskose-Filament der Flor-Fäden (6) besteht.

5. Gasstrom-Filterelement nach einem der vorhergehenden Ansprüche,
**dadurch gekennzeichnet**
**daß** die Kettfäden (2) aus 500-dtex, 2-fach (Nm 20/2) bis 167-dtex, 2-fach, (Nm 60/2), vorzugsweise 250-dtex, 2-fach, (40/2), Viskose-Stapelfasergarn bestehen.

6. Gasstrom-Filterelement nach einem der vorhergehenden Ansprüche,
**dadurch gekennzeichnet,**
**daß** 12 bis 24, vorzugsweise 16,8 Kettfäden pro Zentimeter vorgesehen sind.

7. Gasstrom-Filterelement nach einem der vorhergehenden Ansprüche,
**dadurch gekennzeichnet,**
**daß** die Schußfäden (4) aus 1000-dtex (Nm 10/1) bis 250-dtex (Nm 40/1), vorzugsweise 500-dtex (Nm 20/1), Viskose-Modal bestehen.

8. Gasstrom-Filterelement nach einem der vorhergehenden Ansprüche,
**dadurch gekennzeichnet,**
**daß** 12 bis 24, vorzugsweise 18 Schußfäden (4) pro Zentimeter vorgesehen sind.

9. Gasstrom-Filterelement nach einem der vorhergehenden Ansprüche,
**dadurch gekennzeichnet,**
**daß** jeder Flor-Faden (6) aus einem Viskose-Filament-Garn besteht, welches 30 Einzelfilamente enthält und pro 10.000 m ein Gewicht von 330 Gramm hat.

10. Gasstrom-Filterelement nach einem der vorhergehenden Ansprüche,
**dadurch gekennzeichnet,**
**daß** die Flor-Fäden (6) eine sich vom Gewebe (2,4) wegerstreckende Länge im Bereich von 6 mm bis 9 mm haben, vorzugsweise von ungefähr 7,5 mm.

11. Gasstrom-Filterelement nach einem der vorhergehenden Ansprüche,
**dadurch gekennzeichnet,**
**daß** die Flor-Fäden (6) in ihrer Naturfarbe belassen sind, und
**daß** die Kettfäden (2) und/oder die Schußfäden (4) eine andere Farbe als die Flor-Fäden (6) haben.

## Claims

1. Element for the filtration of gas flows, **characterised in that** it consists of viscose plush, containing a woven fabric consisting of warp threads (2) made of viscose and weft threads (4) made of viscose, as well as pile threads (6) made of viscose which are woven into the woven fabric consisting of warp threads and weft threads and protrude from the woven fabric transversely thereto, wherein the pile threads (6) consist of viscose filament, the viscose consists of 100 % cellulose and the pile threads (6), without containing chemical agents, have the natural ability to greatly reduce the surface tension of water, and wherein the pile threads (6) are provided on their surfaces with longitudinal grooves (20) which extend over their entire length and the longitudinal grooves (20) are designed in such a manner and the pile threads (6) have such a size and are arranged at such a distance from one another that the longitudinal grooves (20) of adjacent pile threads (6) together form capillary channels (12) for drawing in liquid and other foreign substances (18) by capillary forces.

2. Element for the filtration of gas flows according to claim 1, **characterised in that** the warp threads (2) consist of viscose spun yarn.

3. Element for the filtration of gas flows according to claim 1 or claim 2, **characterised in that** the weft threads (4) consist of viscose modal.

4. Element for the filtration of gas flows according to one of the preceding claims, **characterised in that** it consists of 15 % to 25 %, preferably 20 %, viscose spun yarn as the warp threads, 16 % to 26 %, preferably 21 %, viscose modal as the weft threads and 49 % to 69 %, preferably 59 %, viscose filament as the pile threads (6).

5. Element for the filtration of gas flows according to one of the preceding claims, **characterised in that** the warp threads (2) consist of 500 dtex, two-ply (Nm 20/2) to 167 dtex, two-ply (Nm 60/2), preferably 250 dtex, two-ply (40/2), viscose spun yarn.

6. Element for the filtration of gas flows according to one of the preceding claims, **characterised by** 12 to 24, preferably 16.8 warp threads per centimetre.

7. Element for the filtration of gas flows according to one of the preceding claims, **characterised in that** the weft threads (4) consist of 1000 dtex (Nm 10/1) to 250 dtex (Nm 40/1), preferably 500 dtex (Nm 20/1), viscose modal.

8. Element for the filtration of gas flows according to one of the preceding claims,
**characterised by** 12 to 24, preferably 18 weft threads (4) per centimetre.

9. Element for the filtration of gas flows according to one of the preceding claims, **characterised in that** each pile thread (6) consists of a viscose filament yarn containing 30 individual filaments and having a weight of 330 g per 10 000 m.

10. Element for the filtration of gas flows according to one of the preceding claims, **characterised in that** the pile threads (6) have a length in the region of 6 mm to 9 mm, preferably approximately 7.5 mm, extending away from the woven fabric (2, 4).

11. Element for the filtration of gas flows according to one of the preceding claims, **characterised in that** the pile threads (6) are left in their natural colour and the warp threads (2) and/or the weft threads (4) have a different colour from the pile threads (6).

## Revendications

1. Elément de filtrage de flux gazeux, **caractérisé en ce qu'**il est constitué d'une peluche en viscose comprenant un tissu composé de fils de chaîne (2) en viscose et de fils de trame (4) en viscose, ainsi que de fils de poil (6) en viscose, qui sont entrelacés dans le tissu formé de fils de chaîne et de fils de trame et qui ressortent de celui-ci transversalement au tissu, dans lequel les fils de poil (6) sont à base de filament de viscose, la viscose est constituée à 100 % de cellulose et les fils de poil (6), sans contenir de produits chimiques, présentent la propriété naturelle de réduire fortement la tension superficielle de l'eau, dans lequel les fils de poil (6) présentent en leur surface des nervures longitudinales (20), qui s'étendent sur leur longueur totale, et les nervures longitudinales (20) sont conçues de telle sorte et les fils de poil (6) ont une dimension telle et sont disposés à distance réciproque telle que les nervures longitudinales (20) des fils de poil voisins (6) forment ensemble des canaux capillaires (12) pour aspirer des liquides et autres corps étrangers (18) par des forces capillaires.

2. Elément de filtrage de flux gazeux selon la revendication 1, **caractérisé en ce que** les fils de chaîne (2) sont constitués de filés de fibranne viscose.

3. Elément de filtrage de flux gazeux selon la revendication 1 ou 2, **caractérisé en ce que** les fils de trame (4) sont constitués de viscose modal.

4. Elément de filtrage de flux gazeux selon l'une quelconque des revendications précédentes, **caractérisé en ce qu'**il est constitué pour 15 % à 25 %, de préférence 20 %, de filés de fibranne viscose des fils de chaîne, pour 16 % à 26 %, de préférence 21 % de viscose modal des fils de trame, et pour 49 % à 69 %, de préférence 59 % de filament de viscose des fils de poil (6).

5. Elément de filtrage de flux gazeux selon l'une quelconque des revendications précédentes, **caractérisé en ce que** les fils de chaîne (2) sont constitués de 500 dtex, en double (20 Nm/2) à 167 dtex, en double (60 Nm/2), de préférence de 250 dtex, en double (40 Nm/2) de filés de fibranne viscose.

6. Elément de filtrage de flux gazeux selon l'une quelconque des revendications précédentes, **caractérisé en ce que** 12 à 24, de préférence 16, 8 fils de chaîne sont prévus par centimètre.

7. Elément de filtrage de flux gazeux selon l'une quelconque des revendications précédentes, **caractérisé en ce que** les fils de trame (4) sont constitués de 1 000 dtex (10 Nm/1) à 250 dtex (40 Nm/1), de préférence de 500 dtex (20 Nm/1) de viscose modal.

8. Elément de filtrage de flux gazeux selon l'une quelconque des revendications précédentes, **caractérisé en ce que** 12 à 24, de préférence 18 fils de trame (4) sont prévus par centimètre.

9. Elément de filtrage de flux gazeux selon l'une quelconque des revendications précédentes, **caractérisé en ce que** chaque fil de poil (6) est constitué d'un fil continu de viscose, qui contient 30 filaments individuels et qui présente un poids de 330 grammes pour 10 000 m.

10. Elément de filtrage de flux gazeux selon l'une quelconque des revendications précédentes, **caractérisé en ce que** les fils de poil (6) présentent une longueur qui s'étend hors du tissu (2, 4) dans la gamme de 6 mm à 9 mm, de préférence qui est de l'ordre de 7,5 mm.

11. Elément de filtrage de flux gazeux selon l'une quelconque des revendications précédentes, **caractérisé en ce que** les fils de poil (6) sont laissés dans leur teinte naturelle et que les fils de chaîne (2) et/ou les, fils de trame (4) ont une autre couleur que les fils de poil (6).
